# EUROPÄISCHE PATENTSCHRIFT

(11) **EP 3 043 929 B1**
(45) Veröffentlichungstag und Bekanntmachung des Hinweises auf die Patenterteilung: **04.10.2017**
(21) Anmeldenummer: 14752593.5
(22) Anmeldetag: 07.08.2014
(51) Int. Cl.: B07B 1/00, B07B 1/46, B07B 1/28, B07B 13/18, C01B 33/02

(54) **KLASSIEREN VON POLYKRISTALLINEM SILICIUM**
CLASSIFICATION OF POLYCRYSTALLINE SILICON
CLASSIFICATION DE SILICIUM POLYCRISTALLIN

(30) Priorität: 09.09.2013 DE 102013218003
(43) Veröffentlichungstag der Anmeldung: 20.07.2016
(73) Patentinhaber: Wacker Chemie AG, 81737 München (DE)
(72) Erfinder: SCHNEIDER, Andreas, 84453 Mühldorf (DE); GRUEBL, Peter, 94428 Eichendorf (DE); HAUSWIRTH, Rainer, 84375 Kirchdorf (DE); PECH, Reiner, 84524 Neuötting (DE)
(74) Vertreter: Potten, Holger
(86) Internationale Anmeldenummer: PCT/EP2014/067032
(87) Internationale Veröffentlichungsnummer: WO 2015/032584

(56) Entgegenhaltungen:
- EP-A2- 1 553 214
- DE-A1- 3 811 091

## Beschreibung

Die Erfindung bezieht sich auf ein Verfahren zum Klassieren von Polysilicium.

Polykristallines Silicium (kurz: Polysilicium) dient als Ausgangsmaterial zur Herstellung von einkristallinem Silicium für Halbleiter nach dem Czochralski(CZ)- oder Zonenschmelz(FZ)-Verfahren, sowie zur Herstellung von ein- oder multikristallinem Silicium nach verschiedenen Zieh- und Gieß-Verfahren zur Produktion von Solarzellen für die Photovoltaik.

Polykristallines Silicium wird in der Regel mittels des Siemens-Verfahrens hergestellt. Bei diesem Verfahren werden in einem glockenförmigem Reaktor ("SiemensReaktor") Trägerkörper, üblicherweise dünne Filamentstäbe aus Silicium, durch direkten Stromdurchgang erhitzt und ein Reaktionsgas enthaltend Wasserstoff und eine oder mehrere siliciumhaltige Komponenten eingeleitet. Üblicherweise wird als siliciumhaltige Komponente Trichlorsilan (SiHCl₃, TCS) oder eine Mischung von Trichlorsilan mit Dichlorsilan (SiH₂Cl₂, DCS) und/oder mit Tetrachlorsilan (SiCl₄, STC) eingesetzt. Seltener, aber auch im industriellen Maßstab wird Silan (SiH₄) verwendet. Die Filamentstäbe stecken senkrecht in am Reaktorboden befindlichen Elektroden, über die der Anschluss an die Stromversorgung erfolgt. An den erhitzten Filamentstäben und der waagrechten Brücke scheidet sich hochreines Polysilicium ab, wodurch deren Durchmesser mit der Zeit wächst. Nach Abkühlung der Stäbe wird die Reaktorglocke geöffnet und die Stäbe werden per Hand oder mit Hilfe von speziellen Vorrichtungen, sogenannten Ausbauhilfen zur Weiterverarbeitung bzw. zur zwischenzeitlichen Lagerung entnommen. Für die meisten Anwendungen werden polykristalline Siliciumstäbe auf kleine Bruchstücke gebrochen, welche üblicherweise anschließend nach Größen klassiert werden.

Polykristallines Siliciumgranulat oder kurz Polysiliciumgranulat ist eine Alternative zum im Siemens-Verfahren hergestellten Polysilicium. Während das Polysilicium im Siemens-Verfahren als zylindrischer Siliciumstab anfällt, der vor seiner Weiterverarbeitung zeit- und kostenaufwändig zu Bruchstücken zerkleinert und ggf. wiederum gereinigt werden muss, besitzt Polysiliciumgranulat Schüttguteigenschaften und kann direkt als Rohmaterial z.B. zur Einkristallerzeugung für die Photovoltaik- und Elektronikindustrie eingesetzt werden. Polysiliciumgranulat wird in einem Wirbelschichtreaktor produziert. Dies geschieht durch Fluidisierung von Siliciumpartikeln mittels einer Gasströmung in einer Wirbelschicht, wobei diese über eine Heizvorrichtung auf hohe Temperaturen aufgeheizt wird. Durch Zugabe eines siliciumhaltigen Reaktionsgases erfolgt eine Pyrolysereaktion an der heißen Partikeloberfläche. Dabei scheidet sich elementares Silicium auf den Siliciumpartikeln ab und die einzelnen Partikel wachsen im Durchmesser an. Durch den regelmäßigen Abzug von angewachsenen Partikeln und Zugabe kleinerer Siliciumpartikel als Keimpartikel kann das Verfahren kontinuierlich mit allen damit verbundenen Vorteilen betrieben werden. Als siliciumhaltiges Eduktgas können Silicium-Halogenverbindungen (z.B. Chlorsilane oder Bromsilane), Monosilan (SiH₄), sowie Mischungen dieser Gase mit Wasserstoff zum Einsatz kommen.

Das polykristalline Siliciumgranulat wird nach dessen Herstellung mittels einer Siebanlage in zwei oder mehr Fraktionen geteilt.
Die kleinste Siebfraktion (Siebunterkorn) kann anschließend in einer Mahlanlage zu Keimpartikeln verarbeitet und dem Reaktor zugegeben werden.
Die Siebzielfraktion wird üblicherweise verpackt.

US 2009081108 A1 offenbart eine Werkbank zum manuellen Sortieren von polykristallinem Silicium nach Größe und Qualität. Dabei ist ein lonisationssystem implementiert, um durch aktive Luftionisation elektrostatische Ladungen zu neutralisieren. Ionisatoren durchsetzen die Reinraumluft derart mit Ionen, dass statische Ladungen an Isolatoren und ungeerdeten Leitern abgebaut werden.

Üblicherweise werden Siebmaschinen eingesetzt, um polykristallines Silicium nach der Zerkleinerung in unterschiedliche Größenklassen zu sortieren bzw. zu klassieren.

Eine Siebmaschine ist allgemein eine Maschine zum Sieben, also der Trennung (Separation) von Feststoffgemischen nach Korngrößen.

Nach Bewegungscharakteristik wird zwischen Planschwingsiebmaschinen und Wurfsiebmaschinen unterschieden.

Der Antrieb der Siebmaschinen erfolgt meist elektromagnetisch bzw. durch Unwuchtmotoren oder -getriebe.

Die Bewegung des Siebbelags dient dem Weitertransport des Aufgabeguts in Sieblängsrichtung und dem Durchtritt der Feinfraktion durch die Maschenöffnungen.

Im Gegensatz zu Planschwingsiebmaschinen tritt bei Wurfsiebmaschinen neben der horizontalen auch eine vertikale Siebbeschleunigung auf.

Bei den Wurfsiebmaschinen überlagern sich vertikale Wurfbewegungen mit leichten Drehbewegungen. Dies führt dazu, dass sich das Probengut über die gesamte Fläche des Siebbodens verteilt und die Partikel gleichzeitig eine Beschleunigung in vertikale Richtung erfahren (hochgeworfen werden). In der Luft können sie freie Drehungen durchführen und werden beim Zurückfallen auf das Sieb mit den Maschen des Siebgewebes verglichen. Sind die Partikel kleiner als diese, so passieren sie das Sieb, sind sie größer, werden sie erneut hochgeworfen. Die Drehbewegung stellt dabei sicher, dass sie beim nächsten Auftreffen auf dem Siebgewebe eine andere Orientierung haben und so vielleicht doch durch eine Maschenöffnung gelangen.

Bei Plansiebmaschinen vollzieht der Siebturm eine horizontal kreisende Bewegung in einer Ebene. Hierdurch behalten die Partikel auf dem Siebgewebe größtenteils ihre Orientierung bei. Plansiebmaschinen werden vorzugsweise für nadel-, plättchenförmige, längliche oder faserige Siebgüter eingesetzt, bei denen ein Hochwerfen des Probengutes nicht zwingend von Vorteil ist.

Eine spezielle Art ist die Mehrdecksiebmaschine, die gleichzeitig mehrere Korngrößen fraktionieren kann. Sie sind konzipiert für eine Vielzahl scharfer Trennungen im Mittelbis Feinstkornbereich.

Das Antriebsprinzip beruht bei Mehrdeck-Plansiebmaschinen auf zwei gegenläufig arbeitenden Unwuchtmotoren, die eine lineare Schwingung erzeugen. Das Siebgut bewegt sich geradlinig über die horizontale Trennfläche. Dabei arbeitet die Maschine mit geringer Schwingbeschleunigung.

Durch ein Baukastensystem können eine Vielzahl von Siebdecks zu einem Siebstapel zusammengestellt werden. Somit können im Bedarfsfall unterschiedliche Körnungen in einer einzigen Maschine hergestellt werden, ohne dass Siebbeläge gewechselt werden müssen. Durch mehrfache Wiederholung gleicher Siebdeckfolgen kann dem Siebgut viel Siebfläche angeboten werden.

US 8021483 B2 offenbart eine Vorrichtung zum Sortieren polykristalliner Siliciumstücke enthaltend eine Schwingungsmotoranordnung und einen Stufenbodenklassierer, befestigt an der Schwingungsmotoranordnung. Die Schwingungsmotoranordnung sorgt dafür, dass sich die Siliciumstücke über einen ersten Boden enthaltend Nuten bewegen. In einem Wirbelschichtbereich wird Staub durch einen Luftstrom durch eine perforierte Platte entfernt. In einem profilierten Bereich des ersten Bodens setzen sich die Siliciumstücke in Löchern von Nuten ab oder verbleiben auf Kämmen der Nuten.

Am Ende des ersten Bodens fallen Siliciumstücke, die kleiner als ein Spalt sind, durch diesen auf ein Transportband. Größere Siliciumstücke bewegen sich über den Spalt hinweg und fallen auf den zweiten Boden. Die Teile der Vorrichtung, die mit den polykristallinen Siliciumstücken in Kontakt kommen, bestehen aus Materialien, die eine Verunreinigung von Silicium minimieren. Als Beispiele sind genannt Wolframcarbid, PE, PP, PFA, PU, PVDF, PTFE, Silicium und Keramik.

US 2007235574 A1 offenbart eine Vorrichtung zum Zerkleinern und Sortieren von polykristallinem Silicium, umfassend eine Aufgabeeinrichtung für einen Polysilicium-Grobbruch in eine Brecheranlage, die Brecheranlage, und eine Sortieranlage zum Klassieren des Polysilicium-Bruchs, wobei die Vorrichtung mit einer Steuerung versehen ist, die eine variable Einstellung mindestens eines Brechparameters in der Brecheranlage und/oder mindestens eines Sortierparameters in der Sortieranlage ermöglicht. Besonders bevorzugt besteht die Sortieranlage aus einer mehrstufigen mechanischen Siebanlage und einer mehrstufigen optoelektronischen Trennanlage. Bevorzugt werden Schwingsiebmaschinen, die über einen Unwuchtmotor angetrieben werden, eingesetzt. Als Siebbelag sind Maschen- und Lochsiebe bevorzugt.

Die Siebstufen können hintereinander oder auch in einer anderen Struktur, wie z. B. einer Baumstruktur, angeordnet sein. Bevorzugt sind die Siebe in drei Stufen in einer Baumstruktur angeordnet.
Der von Feinanteilen befreite Polysilicium-Bruch wird vorzugsweise mittels optoelektronischer Trennanlage sortiert. Die Sortierung des Polysilicium-Bruchs kann nach allen Kriterien, die Stand der Technik in der Bildbearbeitung sind, erfolgen. Sie erfolgt vorzugsweise nach ein bis drei der Kriterien ausgewählt aus der Gruppe Länge, Fläche, Form, Morphologie, Farbe und Gewicht der Polysilicium-Bruchstücke, besonders bevorzugt Länge und Fläche.

Dies ermöglicht die Herstellung folgender Fraktionen:
Fraktion 0: Bruchgrößen mit einer Verteilung von ca. 0 bis 3 mm
Fraktion 1: Bruchgrößen mit einer Verteilung von ca. 1 mm bis 10 mm
Fraktion 2: Bruchgrößen mit einer Verteilung von ca. 10 mm bis 40 mm
Fraktion 3: Bruchgrößen mit einer Verteilung von ca. 25 mm bis 65 mm
Fraktion 4: Bruchgrößen mit einer Verteilung von ca. 50 mm bis 110 mm
Fraktion 5: Bruchgrößen mit einer Verteilung von ca. > 90 mm bis 250 mm

Über die exakte Verteilung der Bruchgrößen innerhalb der Fraktionen macht US 2007235574 A1 keine Angaben. DE3811091A1 offenbart ein Verfahren zum mechanischen Klassieren von polykristallinem Siliciumbruch, wobei der Siliciumbruch sich auf einem oder mehreren Sieben, jeweils umfassend einen Siebbelag aus polykristallinem Silicium, befinden, wodurch der Siliciumbruch in verschiedene Größenklassen getrennt wird.

US 5165548 A offenbart eine Vorrichtung zum größenmäßigen Separieren von für Halbleiteranwendungen geeigneten Siliciumstücken, mit einem zylindrischen Sieb, das mit einer Vorrichtung zum Drehen des zylindrischen Siebes verbunden ist, wobei die mit den Siliciumstücken in Berührung kommenden Oberflächen des Siebes im Wesentlichen aus für Halbleiteranwendungen geeignetem Silicium bestehen.

US 7959008 B2 beansprucht ein Verfahren zum Aussieben von ersten Partikeln aus einem erste und zweite Partikel umfassenden Granulat durch Fördern des Granulats entlang einer vorzugsweise von einer Vibrationseinrichtung ausgehenden ersten Siebfläche, wobei die ersten Partikel ein Aspektverhältnis a1 mit a1 > n:1 und n = 2, 3, > 3, insbesondere mit a1 > 3:1, und die zweiten Partikel eine Dimensionierung aufweisen, die ein Hindurchfallen durch die Maschen der ersten Siebfläche ermöglicht, dadurch gekennzeichnet, dass das Granulat entlang der Siebfläche zwischen dieser und einer sich entlang der Siebfläche erstreckenden Abdeckung gefördert wird und dass durch die Abdeckung bedingt die ersten Partikel mit ihren Längsachsen entlang der Siebfläche verlaufend ausgerichtet werden, wobei Längenerstreckung eines jeden ersten Partikels grösser als Maschenweite des die erste Siebfläche bildenden Siebs ist und Längenerstreckung der zweiten Partikel gleich oder kleiner als die Maschenweite ist.

EP 1454679 B1 beschreibt eine Siebvorrichtung mit einem ersten Schwingkörper, welcher mit ersten Querträgern versehen ist, und einem zweiten Schwingkörper, welcher mit zweiten Querträgern versehen ist, welche erste und zweite Querträger alternierend angeordnet sind und Einspannvorrichtungen aufweisen, so dass elastische Siebbeläge zwischen je einem ersten und je einem zweiten Querträger einspannbar sind, und einer Antriebseinheit, welche mit dem ersten Schwingkörper direkt gekoppelt ist und über welche der erste Schwingkörper zwangsgeführt ist, so dass die eingespannten elastischen Siebbeläge zwischen einer gestreckten und einer gestauchten Lage hin und her bewegt werden, wobei der zweite Schwingkörper gegenüber dem ersten Schwingkörper zwangsgeführt ist.

In US 6375011 B1 wird ein Verfahren zur Förderung von Siliciumbruch vorgeschlagen, bei dem die Siliciumbruchstücke über eine aus Reinstsilicium gefertigte Förderfläche eines Schwingförderers geführt werden. Dabei werden scharfkantige Siliciumbruchstücke verrundet, wenn sie auf der schwingenden Förderfläche eines Schwingförderers gefördert werden. Die spezifischen Oberflächen der Siliciumbruchstücke werden reduziert, oberflächlich anhaftende Kontaminationen werden abgeschliffen.

Der durch eine erste Schwingfördereinheit verrundete Siliciumbruch kann über eine zweite Schwingfördereinheit geführt werden. Deren Förderfläche besteht aus parallel angeordneten Reinstsiliciumplatten, die über seitliche Befestigungsvorrichtungen fixiert sind. Die Reinstsiliciumplatten weisen Durchtrittsöffnungen, beispielsweise in Form von Durchbrüchen auf. Die Förderränder, die als seitliche Begrenzung der Förderflächen dienen, sind ebenfalls aus Reinstsiliciumplatten gefertigt und werden beispielsweise durch Niederhalter fixiert. Die aus Reinstsiliciumplatten gefertigten Förderflächen werden durch Stahlplatten und gegebenenfalls Dämpfungsmatten gestützt.

US 2012052297 A1 offenbart ein Verfahren zur Herstellung von polykristallinem Silicium, umfassend Brechen von an Dünnstäben in einem Siemensreaktor abgeschiedenem polykristallinem Silicium in Bruchstücke, Klassieren der Bruchstücke in Größenklassen von etwa 0,5 mm bis grösser als 45 mm, Behandlung der Siliciumbruchstücke mittels Druckluft oder Trockeneis, um Silicium staub ohne chemische Nassreinigung von den Bruchstücken zu entfernen. Das polykristallinen Silicium wird folgendermaßen klassiert: Bruchgröße 0 (BG0) in mm: ca. 0.5 bis 5; Bruchgröße 1 (BG1) in mm: ca. 3 bis 15; Bruchgröße 2 (BG2) in mm: ca. 10 bis 40; Bruchgröße 3 (BG3) in mm: ca. 20 bis 60; Bruchgröße 4 (BG4) in mm: ca. > 45; wobei jeweils mindestens 90 Gew.-% der Bruchfraktion innerhalb des genannten Größenbereiches liegen. Dies entspricht der Spezifikation der verschiedenen Bruchgrößen, in die das Silicium klassiert werden soll. Über das tatsächliche Ergebnis der Klassifizierung bzw. Sortierung des Siliciums und die Größenverteilungen innerhalb der einzelnen Größenklassen gibt die Anmeldung keine Auskunft.

US 2009120848 A1 beschreibt eine Vorrichtung, die eine flexible Klassierung von gebrochenem polykristallinem Silicium ermöglicht, dadurch gekennzeichnet, dass sie eine mechanische Siebanlage und eine optoelektronische Sortieranlage umfasst, wobei der Polybruch durch die mechanische Siebanlage in einen Silicium-Feinanteil und einen Silicium-Restanteil getrennt wird und der Silicium-Restanteil über eine optoelektronische Sortieranlagen in weitere Fraktionen aufgetrennt wird.
Die mechanische Siebanlage ist vorzugsweise eine Schwingsiebmaschine ist, die über einen Unwuchtmotor angetrieben wird.

Beim mechanischen Klassieren durch Sieben mittels Schwingsiebmaschinen gemäß Stand der Technik entsteht am Siebbelag Materialverschleiß, der in das Produkt eingetragen wird. Dadurch kommt es zu Verunreinigung des Polysiliciums mit im Siebbelag enthaltenen Bestandteilen.

Außerdem ist im Stand der Technik nachteilig, dass die Fraktionen, in die das Polysilicium klassiert wird, sich deutlich überlappen.

Im Stand der Technik wurde bereits bei den Spezifikationen ein gewisser Überlapp in Kauf genommen.

Bei US 2012052297 A1 beträgt der Überlapp zwischen Bruchgröße 2 und Bruchgröße 1 max. 5 mm, zwischen Bruchgröße 1 und Bruchgröße 0 max. 2 mm. Dies betrifft die Spezifikation, nach der klassiert werden soll. Die tatsächliche Verteilung der Bruchgrößen weicht in der Regel davon ab.

Gemäß US 2007235574 A1 beträgt der Überlapp zwischen einer Fraktion 1 und einer Fraktion 0 ebenfalls max. 2mm.

Vor allem bei den Fraktionen mit kleineren Bruchstückgrößen von 30 mm oder weniger ist ein solcher Überlapp unerwünscht.

Aus dieser Problematik ergab sich die Aufgabenstellung der Erfindung.

Die Aufgabe der Erfindung wird gelöst durch ein Verfahren zum mechanischen Klassieren von polykristallinem Siliciumbruch oder -granulat mit einer Schwingsiebmaschine, wobei Siliciumbruch oder -granulat sich auf einem oder mehreren Sieben jeweils umfassend einen Siebbelag befinden, die derart in Schwingungen versetzt werden, dass der Siliciumbruch oder das Siliciumgranulat eine Bewegung ausführen, wodurch der Siliciumbruch oder das Siliciumgranulat in verschiedene Größenklassen getrennt werden, dadurch gekennzeichnet, dass die Siebkennziffer (Kᵥ) größer oder gleich 1,6 und kleiner oder gleich 3,0 beträgt, und eine Wurfsiebmaschine verwendet wird. Die Siebkennziffer ist dabei definiert als Verhältnis der durch die Siebbewegung erzeugten Beschleunigung zur Gravitationsbeschleunigung vertikal zur Siebebene: ${K}_{v} = r * {ω}^{2} * sin \left(α+β\right) / \left(g*cos \left(β\right)\right) ,$ wobei
r: Schwingamplitude;
ω: Winkelgeschwindigkeit;
α: Wurfwinkel ;
β Siebneigungswinkel;
g: Gravitationskonstante.

Sie gibt an, wie stark ein Gegenstand relativ zur Fallbeschleunigung g der Erde vertikal im Maximum beschleunigt.

Ist die Siebkennziffer < 1, so herrscht reine Gleitbewegung (ohne Wurfbewegung), da die resultierende Vertikalbeschleunigung kleiner als die Fallbeschleunigung ist.

Für eine Wurfbewegung muss die Siebkennziffer > 1 sein.

Es hat sich überraschenderweise gezeigt, dass sowohl bei Verfahren mit einer Siebkennziffer von kleiner als 0,6 als auch bei Verfahren mit einer Siebkennziffer von größer als 9,0 deutlich schlechtere Siebergebnisse resultieren als im erfindungsgemäßen Bereich von 1,6 - 3,0.

Besonders bevorzugt handelt es sich bei der Bewegung von Siliciumbruch oder - granulat um eine Wurfbewegung, wobei die Siebkennziffer 1,6 bis 3,0 beträgt. Es hat sich gezeigt, dass dadurch nochmals verbesserte Siebergebnisse, insbesondere eine noch höhere Trennschärfe zwischen den verschiedenen Größenklassen erzielt werden.

Die Schwingamplitude beträgt vorzugsweise 0,5 bis 8 mm, besonders bevorzugt 1 bis 4 mm.

Die Drehzahl ω/2π liegt vorzugsweise bei 400 bis 2000 U/min, besonders bevorzugt bei 600 bis 1500 U/min.

Der Wurfwinkel beträgt vorzugsweise 30 bis 60°, besonders bevorzugt 40 bis 50°.

Der Siebneigungswinkel gegenüber der Waagerechten beträgt vorzugsweise 0 bis 15°, besonders bevorzugt 0 bis 10°.

Die Siebmaschine umfasst vorzugsweise einen Zuführbereich, in dem das Siebgut aufgegeben wird und einen Austragsbereich, in dem klassiertes Siebgut abgeführt wird.

Vorzugsweise nimmt die Größe der Sieb-Öffnungen in Richtung Austrag zu. Fraktionen/Bruchgrößen werden dabei vorzugsweise über hintereinander angeordnete Austräge getrennt.

Vorzugsweise umfasst die Siebmaschine untereinander angeordnete Siebdecks. Dies hat den Vorteil, dass große Bruchstücke nicht feinmaschige Siebbeläge beschädigen können. Vorzugsweise werden dabei Fraktionen/Bruchgrößen über untereinander angeordnete Austräge getrennt.

Vorzugsweise umfasst die Siebmaschine ein Rahmen-Sieb-System. Dies ermöglicht einen schnellen Siebwechsel. Auch die Überwachung etwaiger Kontaminationen wird erleichtert.

Ein solches Rahmen-Sieb-System sieht vor, dass Siebbeläge auf Rahmen geschraubt, geklebt, gesteckt oder vergossen werden, dass die Rahmen aus verschleißfestem Kunststoff (bevorzugt PP, PE, PU), ggf. mit Stahlarmierung, bestehen oder zumindest mit verschleißfestem Kunststoff ausgekleidet sind. Vorzugsweise sind die Rahmen durch vertikales Verspannen abgedichtet. Damit können Kontamination und Materialverlust vermieden werden.

Es ist bevorzugt, Siebbeläge aus besonders verschleißfesten Kunststoffen einzusetzen, nämlich Elastomere mit einer Härte von größer als 65 Shore A, besonders bevorzugt mit einer Härte von größer als 80 Shore A. Die Shore-Härte ist in den Normen DIN 53505 und DIN 7868 festgelegt. Dabei können ein oder mehrere Siebbeläge oder deren Oberflächen aus einem solchen Elastomer bestehen.

Sowohl ein oder mehrere Siebbeläge oder deren Oberflächen als auch alle produktberührenden Bauteile und Auskleidungen bestehen vorzugsweise aus Kunststoffen mit einer Gesamtverunreinigung (Metalle, Dotierstoffe) von kleiner als 2000 ppmw, bevorzugt kleiner als 500 ppmw und besonders bevorzugt kleiner als 100 ppmw.

Die maximale Verunreinigung der Kunststoffe mit den Elementen Al, Ca, P, Ti, Sn und Zn sollte dabei weniger als 100 ppmw, besonders bevorzugt weniger als 20 ppmw betragen.

Die maximale Verunreinigung der Kunststoffe mit den Elementen Cr, Fe, Mg, As, Co, Cu, Mo, Sb und W, sollte dabei weniger als 10 ppmw, besonders bevorzugt weniger als 0,2 ppmw betragen.
Die Bestimmung der Verunreinigungen erfolgt mittels ICP-MS (Massenspektrometrie mit induktiv gekoppeltem Plasma).

Vorzugsweise umfassen die Siebbeläge aus Kunststoffen eine Armierung oder Füllung aus Metallen, Glasfaser, Kohlefaser, Keramik oder Composit-Werkstoffen zur Versteifung.

Vorzugsweise wird das Siebgut entstaubt. Durch die mechanische Siebung wird der Großteil des auf dem Schüttgut anhaftenden Feinstaubes auf den einzelnen Siebdecks mobilisiert. Dieser Effekt wird in der Erfindung genutzt, um das Schüttgut während des Siebprozesses zu entstauben.

Wichtig ist hierbei, dass durch eine entsprechende Gasführung der freigewordene Feinstaub in einen Abgasweg abtransportiert wird, damit er nicht wieder ins Produkt gelangen kann.

Die Gasführung kann entweder durch eine Absaugung oder durch eine Gasspülung erzeugt werden.

Als Sichtgas eignen sich gereinigte Luft, Stickstoff oder andere inerte Gase.
In der Siebmaschine soll dabei eine Gasgeschwindigkeit von 0,05 bis 0,5 m/s, besonders bevorzugt von 0,2 bis 0,3 m/s vorliegen.

Eine Gasgeschwindigkeit von 0,2 m/s kann beispielsweise mit einem Gasdurchsatz oder einer Absaugleistung von etwa 720 Nm³/h pro m² Siebfläche eingestellt werden.

Als Feinstaub werden Partikel, die kleiner als 10 µm sind, verstanden.

Neben der Entstaubung in der Siebmaschine wird optional eine Entstaubung mittels Gegenstrom-Windsichtung in den Abzugsleitungen der einzelnen Siebfraktionen durchgeführt.

Dabei wird im unteren Bereich der Abzugsleitungen das Sichtgas eingespeist und im oberen Bereich unmittelbar vor der Siebmaschine das staubbeladene Abgas abgeführt. Als Sichtgas kommen wieder die oben genannten Medien in Frage.

Der Vorteil dieser Entstaubungsmethode liegt darin, dass der Sichtstrom an die Partikelgröße der Siebfraktion angepasst werden kann. Bei einer groben Siebfraktion kann beispielsweise ein hoher Sichtstrom eingestellt werden, ohne dass feines Produkt mit ausgetragen wird. Dadurch erhält man ein sehr gutes Entstaubungsergebnis und den gewünschten niedrigen Feinstaubanteil im Produkt.

Vorzugweise wird die Drehzahl zeitweise erhöht bis auf 4000 U/min, um die Siebbeläge von Steckkorn zu befreien. Zu diesem Zweck kann alternativ auch die Schwingamplitude zeitweise auf bis zu 15 mm erhöht werden.

Ebenso ist es bevorzugt, Freischlagkugeln aus Kunststoff oder Reinstsilicium zu verwenden, um die Siebbeläge von Steckkorn zu befreien.

Vorzugsweise nimmt die Schwingamplitude zum Austrag hin ab. Besonders bevorzugt ist das Verhältnis der Schwingamplitude am Austrag bis zu 50% geringer als am Eintritt. Es hat sich gezeigt, dass dadurch sowohl Verschleiß als auch Produktkontamination weiter reduziert werden können.

Als Antriebsart für die Siebmaschine kommen Linear-, Kreis- oder Ellipsenschwinger in Frage. Der Antrieb sieht vorzugsweise eine vertikale Beschleunigungskomponente vor, um Siebverschleiß zu reduzieren und Steckkorn zu vermeiden.

Es ist bevorzugt, bestimmte Formen der Sieb-Öffnungen zu verwenden.
Als vorteilhaft haben sich rechteckige Öffnungen erwiesen. Es zeigt sich geringerer Verschleiß infolge kleinerer Kontaktflächen. Steck-/Klemmkorn kann leichter vermieden werden.

Runde Öffnungen führen dagegen zu einer höheren Trennschärfe bzgl. der Partikelgröße.

Quadratische Öffnungen sind ebenfalls bevorzugt. Mit ihnen lassen sich Vorteile von rechteckigen und runden Öffnungen kombinieren.

Vorzugsweise sind der Siebtrog und die Siebauslässe innen vollständig mit Silicium oder mit einem thermoplastischen oder elastomeren Kunststoff ausgekleidet.

Stahlgrundkörper der Siebmaschine sind vorzugsweise mit verschweißten PP-Auskleidungssegmenten versehen. Bevorzugt ist auch die Verwendung von Innenauskleidungen aus PU.

Als Seitenauskleidungen haben sich stahlarmierten PU-Gussteilen als besonders geeignet erwiesen.

Zum Fixieren der Siebrahmen kommen vorzugsweise Schnellspannvorrichtungen zum Einsatz.

Es ist auch bevorzugt, als Siebbelag Silicium-Loch-Leisten zu verwenden. Es können ein oder mehrere Siebbeläge so ausgestaltet sein. Dabei handelt es sich vorzugsweise um mit Lochungen versehene Vierkantstäbe aus Reinstsilicium.

Diese weisen vorzugsweise wenigstens teilweise eine konische Lochform auf, d.h. die Querschnittsfläche ist oben kleiner als unten. Dies trägt zur Vermeidung von Steckkorn bei.

Der Konus weist vorzugsweise einen Winkel von 1 bis 20°, besonders bevorzugt 1 bis 5° auf.

Vorzugsweise ist an der oberen Sieboberseite eine Kantenverrundung der Löcher mit einem Radius von 0,1 bis 2 mm vorgesehen, um Ausbrüchen und Verschleiß, welche zur Verschlechterung der Trennschärfe führen würden, zu vermeiden.

Vorzugsweise ist jeweils nur der untere Teil des Lochs konisch und der obere Teil zylindrisch, damit das Loch infolge von Verschleiß nicht zu schnell aufgeweitet wird.

Vorzugsweise sind Kunststoff-ummantelte Metallstützleisten zur Stabilisierung bei Bruch der Si-Leisten, zur Vermeidung von Kontamination und zur Sicherung gegen Lösen von Bruchstücken bei Leistenbruch vorgesehen.

Vorzugsweise werden einzelne Si-Leisten mit Hartmetall-Abschlussleisten ausgestattet, die horizontal oder vertikal verspannt werden. Somit ist ein kostengünstiger Austausch einzelner Leisten je nach Verschleiß möglich. Beim verwendeten Hartmetall handelt es sich vorzugsweise um WC, SiC, SiN oder TiN.

Vorzugsweise ist das Si-Lochsieb auf eine Unterlage gelegt, geklebt oder verschraubt. Dies ermöglicht eine höhere Festigkeit, es sind größere Flächen und die Verwendung dünnerer oder dickerer Siebe möglich. Bruch lässt sich leichter vermeiden.

Es ist ganz besonders bevorzugt, sowohl Si-Lochsiebe als auch Siebe aus Kunststoff oder Siebe mit einem Kunststoffbelag zu verwenden.

Vorzugsweise wird als erster Siebschnitt ein Si-Loch-Sieb mit einem Lochdurchmesser von 5 mm bis 50 mm verwendet. Dabei können die großen Bruchstücke Klemmkörner abreinigen und somit ein Verstopfen verhindern.

Zur weiteren Trennung der Feinfraktionen werden ein oder mehrere Siebe aus Kunststoff oder mit Kunststoffbelägen verwendet.

Vorzugsweise wird für Siliciumbruch mit Partikelgrößen von größer als 15 mm (max. Partikellänge) ein zusätzliches Vorsieb mit einem Kunststoff-Belag und mit einem Maschenverhältnis zum darunterliegenden Siebdeck von 1,5:1 bis 10:1 verwendet. Dadurch kann der Kunststoff-Verschleiß auf dem unteren Siebdeck reduziert werden. Die Auslässe beider Siebdecks werden zusammengeführt. Das Vorsiebdeck hat vorzugsweise eine geringere Siebspannung. Dies dient der Verschleißminimierung.

Das erfindungsgemäße Verfahren (Wurfbewegung, Siebkennziffer 1,6-3.0) führt zu polykristallinen Siliciumbruchstücken mit einer scharfen Korngrößenverteilung ohne großen Überlapp bzw. zu mit einer hohen Trennschärfe klassiertem polykristallinem Siliciumgranulat, was so im Stand der Technik bislang nicht realisierbar war.

Beschrieben sind auch klassierte polykristalline Siliciumbruchstücke, gekennzeichnet durch eine Korngrößenklassierung in Bruchgrößenklassen 2, 1, 0 und F, wobei für die Bruchstücke gilt, dass bei Bruchgröße 2 max. 5 Gew.-% kleiner als 11 mm und max. 5 Gew.-% größer als 27 mm; bei Bruchgröße 1 max. 5 Gew.-% kleiner als 3,7 mm und max. 5 Gew.-% größer als 14 mm; bei Bruchgröße 0 max. 5 Gew.-% kleiner als 0,6 mm und max. 5 Gew.-% größer als 4,6 mm; bei Bruchgröße F max. 5 Gew.-% kleiner als 0,1 mm und max. 5 Gew.-% größer als 0,8 mm sind.

Die Bruchgröße ist jeweils als längste Entfernung zweier Punkte auf der Oberfläche eines Silicium-Bruchstücks (=max. Länge) definiert.

Es ergibt sich:
- Bruchgröße F (BG F) in mm: 0,1 bis 0,8;
- Bruchgröße 0 (BG 0) in mm: 0,6 bis 4,6;
- Bruchgröße 1 (BG 1) in mm: 3,7 bis 14;
- Bruchgröße 2 (BG 2) in mm: 11 bis 27.

Dabei liegen jeweils mindestens 90 Gew.-% der Bruchfraktion innerhalb des genannten Größenbereiches.

Daraus ergibt sich ein Überlappungsbereich des 5 Gew.-%-Quantils der groben Bruchgröße zum 95 Gew.-%-Quantil der feinen Bruchgröße von:
Bruchgröße 2 zu Bruchgröße 1: max. 3 mm;
Bruchgröße 1 zu Bruchgröße 0: max. 0,9 mm;
Bruchgröße 0 zu Bruchgröße F: max. 0,2 mm.

Die polykristallinen Siliciumbruchstücke mit der verbesserten Korngrößenklassierung weisen vorzugsweise eine sehr niedrige Oberflächenkontamination auf:
Wolfram (W):
   Bruchgröße 1 ≤ 100000 pptw, besonders bevorzugt ≤ 20000 pptw;
   Bruchgröße 0 ≤ 1000000 pptw, besonders bevorzugt ≤ 200000 pptw;
   Bruchgröße F ≤ 10000000 pptw, besonders bevorzugt ≤ 2000000 pptw;
Kobalt (Co):
   Bruchgröße 2 ≤ 5000 pptw, besonders bevorzugt ≤ 500 pptw;
   Bruchgröße 1 ≤ 50000 pptw, besonders bevorzugt ≤ 5000 pptw;
   Bruchgröße 0 ≤ 500000 pptw, besonders bevorzugt ≤ 50000 pptw;
   Bruchgröße F ≤ 5000000 pptw, besonders bevorzugt ≤ 500000 pptw;
Eisen (Fe):
   Bruchgröße 2 ≤ 50000 pptw, besonders bevorzugt ≤ 1000 pptw;
   Bruchgröße 1 ≤ 500000 pptw, besonders bevorzugt ≤ 10000 pptw;
   Bruchgröße 0 ≤ 5000000 pptw, besonders bevorzugt ≤ 100000 pptw;
   Bruchgröße F ≤ 50000000 pptw, besonders bevorzugt ≤ 1000000 pptw;
Kohlenstoff (C):
   Bruchgröße 2 ≤ 1 ppmw, besonders bevorzugt ≤ 0,2 ppmw;
   Bruchgröße 1 ≤ 10 ppmw, besonders bevorzugt ≤ 2 ppmw;
   Bruchgröße 0 ≤ 100 ppmw, besonders bevorzugt ≤ 20 ppmw;
   Bruchgröße F ≤ 1000 ppmw, besonders bevorzugt ≤ 200 ppmw;
Cr, Ni, Na, Zn, Al, Cu, Mg, Ti, K, Ag, Ca, Mo je Einzelelement:
   Bruchgröße 2 ≤ 1000 pptw, besonders bevorzugt ≤ 100 pptw;
   Bruchgröße 1 ≤ 2000 pptw, besonders bevorzugt ≤ 200 pptw;
   Bruchgröße 0 ≤ 10000 pptw, besonders bevorzugt ≤ 1000 pptw;
   Bruchgröße F ≤ 100000 pptw, besonders bevorzugt ≤ 10000 pptw;
Feinstaub (Siliciumpartikel mit einer Größe von weniger als 10 µm):
   Bruchgröße 2 ≤ 5 ppmw, besonders bevorzugt ≤ 2 ppmw;
   Bruchgröße 1≤ 15 ppmw, besonders bevorzugt ≤ 5 ppmw;
   Bruchgröße ≤ 25 ppmw, besonders bevorzugt ≤ 10 ppmw;
   Bruchgröße F ≤ 50 ppmw, besonders bevorzugt ≤ 20 ppmw.

Beschrieben ist auch klassiertes polykristallines Siliciumgranulat, klassiert wenigstens in die zwei Größenklassen Siebzielkorn und Siebunterkorn, wobei eine Trennschärfe zwischen Siebzielkorn und Siebunterkorn mehr als 0,86 beträgt.

Vorzugsweise handelt es sich um klassiertes polykristallines Siliciumgranulat, klassiert in Siebzielkorn, Siebunterkorn und Sieboberkorn, wobei eine Trennschärfe zwischen Siebzielkorn und Siebunterkorn und zwischen Siebzielkorn und Sieboberkorn jeweils mehr als 0,86 beträgt.

Klassiertes polykristallines Siliciumgranulat weist vorzugsweise folgende Verunreinigungen mit Metallen an der Oberfläche auf: Fe: < 800 pptw, besonders bevorzugt < 400 pptw; Cr: < 100 pptw, besonders bevorzugt < 60 pptw; Ni: < 100 pptw, besonders bevorzugt < 50 pptw; Na: < 100 pptw, besonders bevorzugt < 50 pptw; Cu: < 20 pptw, besonders bevorzugt < 10 pptw; Zn: < 2000 pptw, besonders bevorzugt < 1000 pptw.

Klassiertes polykristallines Siliciumgranulat weist vorzugsweise eine Verunreinigung mit Kohlenstoff an der Oberfläche von weniger als 10 ppmw, besonders bevorzugt weniger als 5 ppmw, auf.

Klassiertes polykristallines Siliciumgranulat weist vorzugsweise eine Verunreinigung mit Feinstaub an der Oberfläche von weniger als 10 ppmw, besonders bevorzugt we niger als 5 ppmw, auf. Feinstaub ist definiert als Siliciumpartikel mit einer Größe von weniger als 10 µm.

### Beispiele und Vergleichsbeispiele

Die Vorteile der Erfindung werden nachfolgend anhand von Beispielen und Vergleichsbeispielen gezeigt.

**Beispiel 1** und **Vergleichsbeispiel 2** beziehen sich auf das Klassieren von polykristallinen Siliciumbruchstücken in die Bruchgrößen 2, 1, 0 und F.

**Beispiel 3** und **Vergleichsbeispiel 4** beziehen sich auf das Klassieren von polykristallinem Siliciumgranulat (Siebzielkorn 0,75 - 4 mm).

### Beispiel 1

**Tabelle 1a** zeigt die wesentlichen Parameter der Siebmaschine.

**Tabelle 1a**

| | |
|---|---|
| Siebbreite b [mm] | 600 |
| Sieblänge l [mm] | 1600 |
| Frequenz n [Hz] | 25 |
| Drehzahl [U/min] | 1500 |
| Winkelgeschwindigkeit ω [1/s] | 157,1 |
| Schwingweite [mm] | 3 |
| Amplitude r [mm] | 1,5 |
| Siebneigung β [°] | 0 |
| Wurfwinkel α [°] | 50 |
| Siebkennziffer Kv [-] | 2,9 |
| Durchsatz [kp/h] | 700 |
| N₂-Sichtgas[Nm³/h] | 50 |

**Tabelle 1b** zeigt, welcher Siebsatz im Beispiel zum Einsatz kam. Es wurden drei Siebdecks mit unterschiedlichen Maschenweiten der Siebe verwendet.

**Tabelle 1b**

| | Maschenweite [mm] | Material |
|---|---|---|
| Deck 1 | 9 | Polyurethan |
| Deck 2 | 1,9 | Polyamid |
| Deck 3 | 0,3 | Polyamid |

**Tabelle 1c** zeigt die Zusammensetzung der Siebbeläge.

**Tabelle 1c**

| Element | Polyurethan: | Polyamid: |
|---|---|---|
| Al [ppmw] | 17 | 0,7 |
| Ca [ppmw] | 14 | 9,1 |
| Cr [ppmw] | < 0,2 | 0,3 |
| Fe [ppmw] | 0,7 | 0,9 |
| K [ppmw] | 0,7 | < 0,2 |
| Mg [ppmw] | 0,4 | 0,2 |
| Na [ppmw] | 0,3 | 0,6 |
| P [ppmw] | 63 | < 20 |
| Sn [ppmw] | 5,4 | < 0,2 |
| Ti [ppmw] | 570 | 0,2 |
| Zn [ppmw] | 8,5 | < 0,2 |
| As, B, Ba, Cd, Co, Cu, | | |
| Li, Mn, Mo, Ni, Sr, V [ppmw] | < 0,2 | < 0,2 |
| Be, Bi, Pb, Sb, W [ppmw] | < 0,2 | < 0,2 |

Die dabei erzielten Siebergebnisse in Hinblick auf die Korngrößenverteilung sind in den **Tabellen 1d** und **1e** dargestellt.

**Tabelle 1d**

| | Bruchgröße 2 | Bruchgröße 1 | Bruchgröße 0 | Bruchgröße F |
|---|---|---|---|---|
| 5Gew.-%-Längenquantil: [mm] | 11,3 | 3,9 | 0,65 | 0,12 |
| 95Gew.-%-Längenquantil: [mm] | 26,7 | 13,9 | 4,4 | 0,72 |

**Tabelle 1e**

| | BG 2/1 | BG1/0 | BG0/F |
|---|---|---|---|
| Überlapp 5Gew.-% / 95Gew.-% [mm] | 2,6 | 0,5 | 0,07 |

**Tabelle 1f** zeigt die Verunreinigungen der klassierten Bruchstücke mit Oberflächenmetallen, Kohlenstoff, Dotierstoffen und Feinstaub.

**Tabelle 1f**

| Metalle, Kohlenstoff, Dotierstoffe, Feinstaub | Bruchgröße 2 | Bruchgröße 1 | Bruchgröße 0 | Bruchgröße F |
|---|---|---|---|---|
| Fe [pptw] | 80 | 170 | 1200 | 12800 |
| Cr [pptw] | 10 | 60 | 270 | 7300 |
| Ni [pptw] | <10 | 10 | 110 | 5400 |
| Na [pptw] | 20 | 40 | 430 | 6300 |
| Zn [pptw] | <10 | 40 | 210 | 5000 |
| Al [pptw] | 30 | 80 | 40 | 6200 |
| Cu [pptw] | <10 | <10 | 30 | <5000 |
| Mg [pptw] | <10 | 20 | 70 | 5600 |
| Ti [pptw] | <10 | 20 | 170 | <5000 |
| W [pptw] | 1500 | 6340 | 57600 | 969000 |
| K [pptw] | 20 | 10 | 160 | <5000 |
| Ag [pptw] | <10 | <10 | <10 | <5000 |
| Ca [pptw] | 60 | 110 | 350 | <5000 |
| Co [pptw] | 270 | 730 | 9300 | 135000 |
| V [pptw] | <10 | 10 | 130 | <5000 |
| Pb [pptw] | <10 | <10 | 90 | <5000 |
| Zr [pptw] | <10 | <10 | 860 | <5000 |
| Mo, As, Be, Bi, Cd, In, Li, Mn, Sn [pptw] | <10 | <10 | <10 | <5000 |
| C [ppbw] | 72 | 278 | 896 | 5857 |
| B [pptw] | 6 | 15 | 41 | 106 |
| P [pptw] | 35 | 131 | 208 | 574 |
| As [pptw] | 3 | 7 | 15 | 51 |
| Feinstaub (< 10 µm) [ppmw] | 1,9 | 3,8 | 8,4 | 17,2 |

### Vergleichsbeispiel 2

**Tabelle 2a** zeigt die wesentlichen Parameter der hierfür verwendeten Siebmaschine.

**Tabelle 2a**

| | |
|---|---|
| Siebbreite b [mm] | 600 |
| Sieblänge l [mg] | 1600 |
| Frequenz n [Hz] | 20 |
| Drehzahl [U/min] | 1200 |
| Winkelgeschwindigkeit ω [1/s] | 125,7 |
| Schwingweite [mm] | 2,4 |
| Amplitude r [mm] | 1,2 |
| Siebneigung β [°] | 0 |
| Wurfwinkel α [°] | 45 |
| Siebkennziffer Kv [-] | 1,4 |
| Durchsatz [kg/h] | 700 |
| N₂-Sichtgas[Nm³/h] | NN |

**Tabelle 2b** zeigt, welcher Siebsatz im **Vergleichsbeispiel 2** zum Einsatz kam. Es wurden drei Siebdecks mit unterschiedlichen Maschenweiten der Siebe verwendet.

**Tabelle 2b**

| | Maschenweite [mm] | Material |
|---|---|---|
| Deck 1 | 9 | Polyurethan |
| Deck 2 | 1,9 | Polyamid |
| Deck 3 | 0,3 | Polyamid |

**Tabelle 2c** zeigt die Zusammensetzung der verwendeten Siebbeläge.

**Tabelle 2c**

| Element | Polyurethan: | Polyamid: |
|---|---|---|
| Al [ppmw] | 43 | 2,3 |
| Ca [ppmw] | 35 | 44 |
| Cr [ppmw] | < 0,2 | 2,0 |
| Fe [ppmw] | 4,5 | 4,7 |
| K [ppmw] | 5,1 | 0,6 |
| Mg [ppmw] | 2,6 | 0,8 |
| Na [ppmw] | 3,8 | 6,1 |
| P [ppmw] | 114 | 28 |
| Sn [ppmw] | 18 | 1,1 |
| Ti [ppmw] | 1220 | 0,7 |
| Zn [ppmw] | 19 | 1,5 |
| Ni [ppmw] | 1,2 | 0,8 |
| Cu [ppmw] | 0,8 | 0,6 |
| B [ppmw] | 4,4 | 1,9 |
| As, B, Ba, Cd, Co, Li, | | |
| Mn, Mo, Sr, V [ppmw] | < 0,2 | < 0,2 |
| Be, Bi, Pb, Sb, W [ppmw] | < 0,2 | < 0,2 |

Die dabei erzielten Siebergebnisse in Hinblick auf die Korngrößenverteilung sind in den **Tabellen 2d** und **2e** dargestellt.

**Tabelle 2d**

| | Bruchgröße 2 | Bruchgröße 1 | Bruchgröße 0 | Bruchgröße F |
|---|---|---|---|---|
| 5Gew.-%-Längenquantil [mm] | 10 | 3 | 0,5 | 0,11 |
| 95Gew.-%-Längenquantil [mm] | 40 | 15 | 5 | 0,81 |

**Tabelle 2e**

| | BG 2/1 | BG1/0 | BG0/F |
|---|---|---|---|
| Überlapp 5Gew.-% / 95Gew.-% [mm] | 5 | 2 | 0,31 |

Der Überlapp ist deutlich höher als bei **Beispiel 1.** Dies ist auf die veränderten Parameter der Siebmaschine, insbesondere auf die niedrigere Siebkennziffer zurückzuführen.

**Tabelle 2f** zeigt die Verunreinigungen der klassierten Bruchstücke mit Oberflächenmetallen, Kohlenstoff, Dotierstoffen und Feinstaub.

**Tabelle 2f**

| Oberflächenkontaminationen | Bruchgröße 2 | Bruchgröße 1 | Bruchgröße 0 | Bruchgröße F |
|---|---|---|---|---|
| Fe [pptw] | 200 | 340 | 1640 | 19800 |
| Cr [pptw] | 30 | 50 | 310 | 11000 |
| Ni [pptw] | <10 | 40 | 180 | 6800 |
| Na [pptw] | 40 | 50 | 480 | 7900 |
| Zn [pptw] | 20 | 30 | 360 | 6100 |
| Al [pptw] | 70 | 120 | 160 | 8400 |
| Cu [pptw] | <10 | 20 | 60 | <5000 |
| Mg [pptw] | <10 | 30 | 80 | 9700 |
| Ti [pptw] | <10 | 40 | 160 | <5000 |
| W [pptw] | 1640 | 5830 | 60700 | 1067000 |
| K [pptw] | 10 | 30 | 140 | <5000 |
| Ag [pptw] | <10 | <10 | <10 | <5000 |
| Ca [pptw] | 50 | 130 | 380 | <5000 |
| Co [pptw] | 300 | 790 | 11300 | 12800 |
| V [pptw] | <10 | <10 | 100 | <5000 |
| Pb [pptw] | <10 | 20 | 80 | <5000 |
| Zr [pptw] | <10 | <10 | 670 | <5000 |
| Mo, As, Be, Bi, Cd, In, Li, Mn, Sn [pptw] | <10 | <10 | <10 | <5000 |
| C [ppbw] | 103 | 387 | 1431 | 7299 |
| B [pptw] | 6 | 16 | 48 | 133 |
| P[pptw] | 32 | 164 | 216 | 614 |
| As [pptw] | 2 | 8 | 22 | 60 |
| Feinstaub [ppmw] | 4,8 | 11,5 | 19,3 | 44,2 |

Die Verunreinigungen sind durchweg höher als bei **Beispiel 1.** Dies zeigt den Einfluss der Zusammensetzung der Siebbeläge auf die oberflächliche Kontamination der Bruchstücke nach Klassierung.

### Beispiel 3

**Tabelle 3a** zeigt die wesentlichen Parameter der Siebmaschine.

**Tabelle 3a**

| | |
|---|---|
| Siebbreite b [mm] | 500 |
| Sieblänge l [mm] | 1100 |
| Frequenz n [Hz] | 24,3 |
| Drehzahl [U/min] | 1460 |
| Winkelgeschwindigkeit ω [1/s] | 152,9 |
| Schwingweite [mm] | 2,4 |
| Amplitude r [mm] | 1,2 |
| Siebneigung β [°] | 3 |
| Wurfwinkel α [°] | 40 |
| Siebkennziffer Kv [-] | 1,95 |
| Si-Durchsatz [kg/h] | 1000 |
| N₂-Sichtgas [Nm³/h] | 55 |

**Tabelle 3b** zeigt, welcher Siebsatz im **Beispiel 3** zum Einsatz kam. Es wurden drei Siebdecks mit unterschiedlichen Maschenweiten der Siebe verwendet.

**Tabelle 3b**

| | Maschenweite [mm] | Material |
|---|---|---|
| Deck 1 | 9 | Polyurethan |
| Deck 2 | 4,0 | Polyamid |
| Deck 3 | 0,75 | Polyamid |

**Tabelle 3c** zeigt die Zusammensetzung der Siebbeläge.

**Tabelle 3c**

| Element: | | |
|---|---|---|
| | Polyurethan: | Polyamid: |
| Al [ppmw] | 17,1 | < 0,2 |
| Ca [ppmw] | 11,3 | 18,6 |
| Cr [ppmw] | < 0,2 | < 0,2 |
| Fe [ppmw] | 0,6 | 0,3 |
| K [ppmw] | 0,9 | NN |
| Mg [ppmw] | 0,3 | 0,2 |
| Na [ppmw] | 0,4 | 0,9 |
| P [ppmw] | 53,2 | < 20 |
| Sn [ppmw] | 5,8 | NN |
| Ti [ppmw] | 560 | < 0,2 |
| Zn [ppmw] | 7,5 | < 0,2 |
| B, Ba, Cd, Co, Cu, Li, | | |
| Mn, Mo, Ni, Sr, V [ppmw] | < 0,2 | < 0,2 |
| As, Be, Bi, Pb, Sb, W [ppmw] | < 0,2 | NN |

Die dabei erzielten Siebergebnisse in Hinblick auf die Korngrößenverteilung sind in den **Tabellen 3d** und **3e** dargestellt.

**Tabelle 3d**

| | Siebunterkorn (< 0,75 mm) | Siebzielkorn (0,75 - 4 mm) | Sieboberkorn (4 - 9 mm) | Abfall (> 9 mm) |
|---|---|---|---|---|
| 5Gew.-%-Quantil [mm] | 0,35 | 0,81 | 3,61 | NN |
| 95Gew.-%-Quantil [mm] | 0,79 | 2,86 | 7,68 | NN |

**Tabelle 3e**

| | Siebzielkorn/ Siebunterkorn | Sieboberkorn/ Siebzielkorn |
|---|---|---|
| Trennschärfe [-] | 0,862 | 0,876 |

**Tabelle 3f** zeigt die Verunreinigungen des klassierten Granulats mit Oberflächenmetallen, Kohlenstoff, Dotierstoffen und Feinstaub.

**Tabelle 3f**

| Oberflächenmetalle: | Siebunterkorn (< 0,75 mm) | Siebzielkorn (0,75 - 4 mm) | Sieboberkorn (4 - 9 mm) |
|---|---|---|---|
| Fe [pptw] | 1700 | 860 | 380 |
| Cr [pptw] | 150 | 100 | 80 |
| Ni [pptw] | 120 | 80 | 40 |
| Na [pptw] | 390 | 230 | 150 |
| Zn [pptw] | 2620 | 2120 | 1530 |
| Al [pptw] | 260 | 150 | 140 |
| Cu [pptw] | 40 | 25 | 15 |
| Mg [pptw] | 120 | 70 | 60 |
| Ti [pptw] | 210 | 90 | 90 |
| W [pptw] | 60 | 50 | <10 |
| K [pptw] | 70 | 45 | 40 |
| Ca [pptw] | 580 | 360 | 320 |
| Mo, As, Sn, Ag, Co, V, Pb, Zr [pptw] | <10 | <10 | <10 |
| C [ppbw] | 564 | 252 | 204 |
| B [ppta] | 27 | 25 | 23 |
| P [ppta] | 123 | 120 | 114 |
| As [ppta] | 8 | 6 | 6 |
| Feinstaub [ppmw] | NN | 3,6 | NN |

### Vergleichsbeispiel 4

**Tabelle 4a** zeigt die wesentlichen Parameter der Siebmaschine.

**Tabelle 4a**

| | |
|---|---|
| Siebbreite b [mm] | 500 |
| Sieblänge l [mm] | 1100 |
| Frequenz: n [Hz] | 20 |
| Drehzahl [U/min] | 1200 |
| Winkelgeschwindigkeit w [1/s] | 125,7 |
| Schwingweite [mm] | 2,6 |
| Amplitude r [mm] | 1,3 |
| Siebneigung β [°] | 3 |
| Wurfwinkel α [°] | 40 |
| Siebkennziffer Kv [-] | 1,4 |
| Si-Durchsatz [kg/h] | 1000 |
| N₂-Sichtgas [Nm³/h] | 45 |

**Tabelle 4b** zeigt, welcher Siebsatz im **Vergleichsbeispiel 4** zum Einsatz kam. Es wurden drei Siebdecks mit unterschiedlichen Maschenweiten der Siebe verwendet.

**Tabelle 4b**

| | Maschenweite [mm] | Material |
|---|---|---|
| Deck 1 | 9 | Polyurethan |
| Deck 2 | 4,0 | Polyamid |
| Deck 3 | 0,75 | Polyamid |

**Tabelle 4c** zeigt die Zusammensetzung der verwendeten Siebbeläge.

**Tabelle 4c**

| Element | Polyurethan: | Polyamid: |
|---|---|---|
| Al [ppmw] | 57,2 | 1,3 |
| Ca [ppmw] | 45,2 | 32,5 |
| Cr [ppmw] | 1,5 | 1,3 |
| Fe [ppmw] | 14,0 | 3,1 |
| K [ppmw] | 6,5 | 0,4 |
| Mg [ppmw] | 3,6 | 1,4 |
| Na [ppmw] | 9,5 | 11,1 |
| P [ppmw] | 180 | 25,1 |
| Sn [ppmw] | 12,5 | 0,6 |
| Ti [ppmw] | 1400 | 0,3 |
| Zn [ppmw] | 25,3 | 5,8 |
| Ni [ppmw] | 0,7 | 0,6 |
| Cu [ppmw] | 0,5 | 0,3 |
| B [ppmw] | 5,3 | 0,4 |
| Ba, Cd, Co, Li, Mn, Mo, Sr, V, s, Be, Bi, Pb, Sb, W [ppmw] | < 0,2 | < 0,2 |

Die dabei erzielten Siebergebnisse in Hinblick auf die Korngrößenverteilung sind in den **Tabellen 4d** und **4e** dargestellt.

**Tabelle 4d**

| | Siebunterkorn (< 0,75 mm) | Siebzielkorn (0,75 - 4 mm) | Sieboberkorn (4 - 9 mm) | Abfall (> 9 mm) |
|---|---|---|---|---|
| 5Gew.-%-Quantil: [mm] | 0,38 | 0,74 | 3,56 | NN |
| 95Gew.-%- Quantil: [mm] | 0,78 | 2,63 | 7, 30 | NN |

**Tabelle 4e**

| | Siebzielkorn/ Siebunterkorn | Sieboberkorn/ Siebzielkorn |
|---|---|---|
| Trennschärfe [-] | 0,803 | 0,874 |

Die Trennschärfe bei Siebzielkorn/Siebunterkorn ist schlechter als bei **Beispiel 3.** Dies ist auf die gegenüber **Beispiel 3** niedrigere Siebkennziffer zurückzuführen.

**Tabelle 4f** zeigt die Verunreinigungen des klassierten Granulats mit Oberflächenmetallen, Kohlenstoff, Dotierstoffen und Feinstaub.

**Tabelle 4f**

| Oberflächenmetalle: | Siebunterkorn (< 0,75 mm) | Siebzielkorn (0,75 - 4 mm) | Sieboberkorn (4 - 9 mm) |
|---|---|---|---|
| Fe [pptw] | 3500 | 1490 | 720 |
| Cr[pptw] | 270 | 210 | 140 |
| Ni[pptw] | 300 | 150 | 80 |
| Na[pptw] | 750 | 530 | 520 |
| Zn[pptw] | 3270 | 2610 | 2230 |
| Al[pptw] | 360 | 220 | 170 |
| Cu[pptw] | 70 | 60 | 30 |
| Mg[pptw] | 610 | 320 | 130 |
| Ti[pptw] | 340 | 120 | 130 |
| W [pptw] | 50 | 50 | <10 |
| K[pptw] | 210 | 170 | 110 |
| Ca[pptw] | 2520 | 810 | 720 |
| Sn | 40 | 30 | < 10 |
| Mo, As, Ag, Co, V, Pb, Zr [pptw] | <10 | <10 | <10 |
| C [ppbw] | 728 | 311 | 292 |
| P [ppta] | 202 | 148 | 133 |
| As[ppta] | 15 | 11 | 8 |
| Feinstaub [ppmw] | NN | 8,3 | NN |

Die Verunreinigungen sind durchweg höher als bei **Beispiel 3.**

Es kamen folgende Messmethoden zur Bestimmung der angegebenen Parameter zum Einsatz.

Die Bestimmung der Kontamination mit Kohlenstoff erfolgt mittels eines automatischen Analysators. Dies ist detailliert beschrieben in der noch nicht veröffentlichten US-Anmeldung mit der Anmeldenummer 13/772,756 sowie in der deutschen Anmeldung mit dem Aktenzeichen 102012202640.1 .

Die Bestimmung der Dotierstoffkonzentrationen (Bor, Phosphor, As) erfolgt nach ASTM F1389-00 an monokristallinen Proben.

Die Bestimmung der Metallverunreinigungen erfolgt nach ASTM 1724-01 mit ICP-MS.

Die Feinstaubmessung erfolgt wie in DE 10 2010 039 754 A1 beschrieben.

Die Partikelgrößen (minimale Sehne) werden mittels dynamischer Bildanalyse nach ISO 13322-2 bestimmt (Messbereich: 30 µm - 30 mm, Art der Analyse: Trockenmessung von Pulvern und Granulaten).

## Patentansprüche

1. Verfahren zum mechanischen Klassieren von polykristallinem Siliciumbruch oder -granulat mit einer Schwingsiebmaschine, wobei Siliciumbruch oder -granulat sich auf einem oder mehreren Sieben jeweils umfassend einen Siebbelag befinden, die derart in Schwingungen versetzt werden, dass der Siliciumbruch oder das Siliciumgranulat eine Bewegung ausführen, wodurch der Siliciumbruch oder das Siliciumgranulat in verschiedene Größenklassen getrennt werden, **dadurch gekennzeichnet, dass** eine Wurfsiebmaschine verwendet wird und die Siebkennziffer (Kᵥ) größer oder gleich 1,6 und kleiner oder gleich 3,0 beträgt, wobei die Siebkennziffer (Kᵥ) als Verhältnis der durch die Siebbewegung erzeugten Beschleunigung zur Gravitationsbeschieunigung vertikal zur Siebebene, und durch die folgende Formel, definiert ist: ${K}_{v} = r * {ω}^{2} * sin \left(α+β\right) / \left(g*cos \left(β\right)\right) ;$ wobei
r: Schwingamplitude;
ω: Winkelgeschwindigkeit;
α: Wurfwinkel;
β: Siebneigungswinkel;
g: Gravitationskonstante.

2. Verfahren nach Anspruch 1, wobei die Bewegung von Siliciumbruch oder Silicumgranulat **gekennzeichnet ist durch** eine Schwingamplitude von 0,5 bis 8 mm, eine Drehzahl von 400 bis 2000 U/min und einen Wurfwinkel von 30 bis 60° relativ zu einer Siebebene, wobei die Siebebene um einen Winkel von 0 bis 15° gegenüber der Waagerechten geneigt ist.

3. Verfahren nach einem der Ansprüche 1 bis 2, wobei die Siebmaschine mehrere untereinander angeordnete Siebdecks umfasst.

4. Verfahren nach einem der Ansprüche 1 bis 3, wobei die Siebbeläge jeweils auf einen Rahmen aus Kunststoff oder einem Rahmen umfassend eine Kunststoffauskleidung befestigt sind.

5. Verfahren nach einem der Ansprüche 1 bis 4, wobei ein oder mehrere der Siebbeläge aus einem Elastomer mit einer Härte von größer als 65 nach Shore A bestehen oder eine Oberfläche aus einem Elastomer mit einer Härte von größer als 65 nach Shore A aufweisen.

6. Verfahren nach einem der Ansprüche 1 bis 5, wobei ein oder mehrere der Siebbeläge oder die Oberflächen von einem oder mehreren der Siebbeläge sowie alle weiteren den Siliciumbruch oder das Siliciumgranulat berührenden Bauteile und deren Auskleidungen aus Kunststoffen mit einer Gesamtverunreinigung von kleiner als 2000 ppmw bestehen.

7. Verfahren nach einem der Ansprüche 1 bis 4, wobei bei einem oder mehreren der Siebbeläge Silicium-Lochleisten verwendet werden, wobei die Löcher zumindest teilweise eine konische Form aufweisen.

8. Verfahren nach einem der Ansprüche 1 bis 7, wobei sowohl Si-Lochleisten als auch Kunststoff als Siebbeläge verwendet werden, wobei zumindest in einem ersten Siebschritt ein Sieb mit einer Si-Lochleiste zum Einsatz kommt.

## Claims

1. Method for mechanically classifying polycrystalline silicon chunks or granules with a vibratory screening machine, by setting silicon chunks or granules present on one or more screens each comprising a screen lining in vibration such that the silicon chunks or silicon granules perform a movement which causes the silicon chunks or silicon granules to be separated into various size classes, **characterized in that** a gravity screening machine is used and the screening index (Kv) is greater than or equal to 1.6 and less than or equal to 3.0, wherein the screening index (Kv) is defined as the ratio of the acceleration generated by the screening motion to the acceleration due to gravity vertical to the screening plane, and by the following formula: ${K}_{v} = r * {ω}^{2} * sin \left(α+β\right) / \left(g*cos \left(β\right)\right) ;$ where
r: amplitude of vibration;
ω: angular velocity;
α: throwing angle;
β angle of screen inclination;
g: gravitational constant.

2. Method according to Claim 1, wherein the motion of chunk silicon or granular silicon is **characterized by** an amplitude of vibration of 0.5 to 8 mm, a speed of rotation of 400 to 2000 rpm and a throwing angle of 30 to 60° relative to a screen plane, with the screen plane inclined by an angle of 0 to 15° relative to the horizontal.

3. Method according to either of Claims 1 and 2, wherein the screening machine comprises a plurality of screen decks arranged one on top of another.

4. Method according to any of Claims 1 to 3, wherein the screen linings are each secured on a frame of plastic or a frame comprising a plastic lining.

5. Method according to any of Claims 1 to 4, wherein one or more of the screen linings consist of an elastomer having a Shore A hardness of greater than 65 or have a surface composed of an elastomer having a Shore A hardness of greater than 65.

6. Method according to any of Claims 1 to 5, wherein one or more of the screen linings or the surfaces of one or more of the screen linings and all the further components and linings thereof that come into contact with the chunk silicon or granular silicon consist of plastics having a total contamination of less than 2000 ppmw.

7. Method according to any of Claims 1 to 4, wherein perforated silicon fillets are used in one or more of the screen linings, the holes at least in part having a conical shape.

8. Method according to any of Claims 1 to 7, wherein both perforated silicon fillets and plastic are used as screen linings, which uses a screen with a perforated Si fillet at least in a first screening step.

## Revendications

1. Procédé de classification mécanique d'un fragment ou d'un granulé de silicium polycristallin au moyen d'une machine de tamisage vibrante, le fragment ou le granulé de silicium se trouvant sur un ou plusieurs tamis comprenant chacun une garniture de tamis, qui sont amenés à vibrer de telle manière que le fragment de silicium ou le granulé de silicium exécute un mouvement, le fragment de silicium ou le granulé de silicium étant ainsi séparé en différentes catégories de taille, **caractérisé en ce qu'**une machine de tamisage à projection est utilisée et le coefficient de tamisage (Kᵥ) est supérieur ou égal à 1,6 et inférieur ou égal à 3,0, le coefficient de tamisage (Kᵥ) étant défini comme le rapport entre l'accélération produite par le mouvement de tamisage et l'accélération gravitationnelle perpendiculairement au plan de tamisage, et par la formule suivants : ${K}_{v} = r * {ω}^{2} * sin \left(α+β\right) / \left(g*cos \left(β\right)\right) ;$ dans laquelle :
r : amplitude des vibrations ;
ω : vitesse angulaire ;
α : angle de projection ;
β : angle d'inclinaison du tamis ;
g _{:} constante gravitationnelle.

2. Procédé selon la revendication 1, dans lequel le mouvement du fragment de silicium ou du granulé de silicium est **caractérisé par** une amplitude des vibrations de 0,5 à 8 mm, une vitesse de rotation de 400 à 2 000 tours/minute et un angle de projection de 30 à 60° par rapport à un plan de tamisage, le plan de tamisage étant incliné d'un angle de 0 à 15° par rapport à l'horizontale.

3. Procédé selon l'une quelconque des revendications 1 à 2, dans lequel la machine de tamisage comprend plusieurs plateaux de tamisage agencés les uns sous les autres.

4. Procédé selon l'une quelconque des revendications 1 à 3, dans lequel les garnitures de tamis sont chacune fixées sur un cadre en plastique ou un cadre comprenant un habillage en plastique.

5. Procédé selon l'une quelconque des revendications 1 à 4, dans lequel une ou plusieurs des garnitures de tamis sont constituées d'un élastomère ayant une dureté de plus de 65 selon Shore A ou comprennent une surface en un élastomère ayant une dureté de plus de 65 selon Shore A.

6. Procédé selon l'une quelconque des revendications 1 à 5, dans lequel une ou plusieurs des garnitures de tamis ou les surfaces d'une ou de plusieurs des garnitures de tamis, ainsi que tous les autres composants en contact avec le fragment de silicium ou le granulé de silicium et leurs habillages sont constitués de plastiques ayant une contamination totale inférieure à 2 000 ppm en poids.

7. Procédé selon l'une quelconque des revendications 1 à 4, dans lequel des barres perforées en silicium sont utilisées pour une ou plusieurs des garnitures de tamis, les perforations présentant au moins en partie une forme conique.

8. Procédé selon l'une quelconque des revendications 1 à 7, dans lequel aussi bien des barres perforées en Si que du plastique sont utilisés en tant que garnitures de tamis, un tamis muni d'une barre perforée en Si étant utilisé au moins dans une première étape de tamisage.
